# FASCICULE DE BREVET EUROPEEN

(11) **EP 1 837 722 B1**
(45) Date de publication et mention de la délivrance du brevet: **24.02.2016**
(21) Numéro de dépôt: 07104385.5
(22) Date de dépôt: 19.03.2007
(51) Int. Cl.: G04B 15/14, G04B 17/06

(54) **Pièce de micro-mécanique en matériau isolant et son procédé de fabrication**
Mikromechanisches Bauteil aus Isoliermaterial und Herstellungsverfahren dafür
Micro-mechanical component in an insulating material and method of manufacture thereof

(30) Priorité: 24.03.2006 EP 06111727; 10.04.2006 CH 5952006
(43) Date de publication de la demande: 26.09.2007
(73) Titulaire: ETA SA Manufacture Horlogère Suisse, 2540 Grenchen (CH)
(72) Inventeur: Conus, Thierry, 2543, Lengnau (CH); Lippuner, Marc, 2540, Grenchen (CH); Marmy, Philippe, 2843, Châtillon (CH); Krähenbühl, Benjamin, 2544, Bettlach (CH); Reber, Michael, 4900, Langenthal (CH)
(74) Mandataire: Couillard, Yann Luc Raymond

(56) Documents cités:
- EP-A1- 0 732 635
- EP-A1- 1 422 436
- EP-A1- 1 482 282
- WO-A-2004/020329
- WO-A2-99/36941
- WO-A2-2004/029733
- US-A1- 2002 060 954
- US-A1- 2002 171 150

## Description

### Domaine technique

La présente invention concerne une pièce de micro-mécanique réalisée en un matériau isolant, et plus particulièrement une pièce fixe ou mobile d'un mouvement horloger dont la proximité d'autres pièces ne perturbe pas le fonctionnement d'une pièce mobile, directement, ou indirectement par l'attraction de particules.

### Arrière plan technologique

Les matériaux isolants, tels que le silicium et ses composés, le quartz, le diamant, le verre, la céramique ou autres sont de plus en plus utilisés pour réaliser des pièces de micro-mécanique horlogère, qu'il s'agisse de pièces fixes, telles que des platines ou des ponts, ou de pièces mobiles faisant par exemple partie de la chaîne cinématique, ou du système réglant telles que le spiral, le balancier ou l'échappement.

On a observé, en particulier sur un spiral totalement isolé des autres pièces par exemple par pitonnage et collage au moyen d'une colle non conductrice, que l'emploi du silicium avait un inconvénient. En effet au bout d'un certain temps de fonctionnement, un certain nombre de spires situées entre la courbe à l'extérieur et la courbe à l'intérieur du spiral a tendance à venir se coller au coq, ce qui nuit forcément à l'isochronisme du système réglant. Le même phénomène pourrait être observé avec d'autres pièces réalisées en silicium ou en un autre matériau isolant, ce qui aurait également au final un effet néfaste sur l'isochronisme.

Le document EP 1 422 436 divulgue la fabrication d'un ressort-spiral à partir du découpage d'une plaque en silicium monocristallin. Le ressort-spiral comporte un revêtement en oxyde de silicium afin de minimiser sa dérive thermique.

Le document US 2002/171150 divulgue la fabrication d'une structure mobile en silicium dont des faces sont revêtues de siliciure métallique afin de limiter l'influence induite par des charges électrostatiques.

Le document US 2002/0060954 divulgue un mouvement électronique dont la génératrice est freinée magnétiquement par une référence temporelle à quartz.

Le document EP 1 482 282 divulgue un mouvement électronique avec un dispositif de détection des moyens d'affichage afin de corriger automatiquement des déplacements indus des moyens d'affichage.

### Résumé de l'invention

La présente invention vise donc à apporter une solution au problème évoqué ci-dessus en procurant une pièce de micro-mécanique fixe ou mobile réalisée en un matériau isolant dont un traitement de surface permet d'éviter le risque de collage.

A cet effet l'invention a pour objet une pièce de micro-mécanique réalisée en un matériau isolant, tel que le silicium, et ses composés, le diamant, le verre, la céramique ou autres, dont tout ou une partie de sa surface est revêtue d'un mince dépôt d'un matériau conducteur électrique tel qu'une couche d'un matériau métallique ou d'un matériau non métallique conducteur. Le dépôt conducteur présente de préférence une épaisseur inférieure à 50 nm. Ce très mince dépôt invisible à l'oeil nu, mais décelable par les moyens d'analyse actuels permet de supprimer les risques d'attraction et de collage par une pièce voisine, cette attraction pouvant être due à des pouvant être due à des frottements ou des tensions susceptible de créer dans la pièce des charges électrostatiques.

Ce dépôt peut être effectué sur une pièce en matériau isolant monobloc ou composite, c'est-à-dire dont au moins la surface extérieure est en matériau isolant.

Parmi les matériaux permettant d'atteindre le but sus-indiqué on choisit de préférence les métaux inoxydables et amagnétiques tels que l'or, le platine, le rhodium, le palladium.

Parmi les matériaux conducteurs non métalliques on choisira de préférence un matériau parmi l'ensemble comprenant le graphite, le carbone, le silicium dopé, et les polymères conducteurs.
Ces métaux peuvent être déposés par des procédés connus permettant de contrôler l'épaisseur en ajustant les conditions opératoires, par exemple par sputtering, PVD, dopage, implantation ionique ou par un procédé électrolytique. Les mêmes techniques pourront être utilisées pour déposer les matériaux non métalliques conducteurs.

Dans un mode d'application préféré, ladite pièce de micro-mécanique est une pièce de la chaîne cinématique d'un mouvement horloger, telle qu'un spiral, une ancre, une roue d'échappement ou une roue dentée, ou n'importe quelle autre pièce fixe pouvant par exemple constituer le palier de l'axe d'un mobile. Dans la description détaillée qui va suivre, l'invention sera plus particulièrement illustrée par un spiral qui est la pièce la plus sensible d'un mouvement horloger.

L'invention concerne également une pièce d'horlogerie intégrant une telle pièce de micro-mécanique.

### Brève description des dessins

D'autres caractéristiques et avantages de la présente invention apparaîtront plus clairement dans la description qui suit d'un exemple de réalisation, donné à titre illustratif et non limitatif, en référence aux dessins annexés dans lesquels :
- la figure 1 représente en vue de dessus partiellement arrachée un balancier-spiral pourvu d'un spiral traité selon l'invention, et
- la figure 2 est une représentation en coupe selon la ligne II-II de la figure 1, avec représentation de la partie arrachée.

### Description détaillée de l'invention

L'invention sera plus particulièrement illustrée par un dispositif réglant balancier-spiral représenté à la figure 1, dans lequel le spiral 1 est réalisé, à titre d'exemple, en silicium, en adaptant les procédés de micro-usinage employés dans la fabrication de circuits intégrés ou d'accéléromètres à partir d'une plaquette de silicium ou de tout autre matériau isolant amorphe ou cristallin. On peut par exemple effectuer une attaque chimique par voie humide, un usinage à sec par plasma ou une gravure ionique réactive (RIE) en utilisant des masques appropriés au contour souhaité pour le spiral.

Compte tenu des petites dimensions, une même plaquette de silicium permet de fabriquer un lot de spiraux dont les caractéristiques sont déterminées par l'épaisseur de la plaquette et la forme des masques, lesdites caractéristiques étant calculées pour un fonctionnement du spiral dans un plan.

En se référant maintenant à la figure 2, dont la représentation en coupe est limitée au spiral 1 et au coq 9, on a représenté dans la partie gauche le comportement des spires 11 au bout d'un certain temps de fonctionnement lorsque le spiral 1 n'a subi aucun traitement. Comme on peut le voir, les spires 11 s'écartent de leur position normale représentée en pointillés en étant attirées par le coq 9 et peuvent même venir coller à celui-ci, ce qui perturbe évidemment la marche normale, c'est-à-dire une marche n'ayant que des mouvements d'extension/contraction dans un plan.

Dans la partie droite on a représenté le spiral 1 après traitement, la ligne en pointillés représentant la position qu'occuperaient les spires 11 en absence de traitement. Comme on le voit le spiral reste parfaitement dans un plan. On s'est en effet aperçu de façon surprenante qu'en effectuant un traitement consistant en un très faible dépôt d'un matériau conducteur électrique tel qu'un matériau métallique sur tout ou partie de la surface des spires, on annihilait l'effet néfaste précédemment décrit, sans pour autant modifier les propriétés mécaniques intrinsèques du spiral. Par "très faible dépôt", on entend un dépôt ayant une épaisseur inférieure à 50 nm de préférence comprise entre 10 et 20nm. Lorsque le dépôt est inférieur à 50 nm, les propriétés mécaniques intrinsèques de la pièce ne sont pas modifiées et le dépôt est invisible à l'oeil nu, mais néanmoins décelable par les techniques actuelles d'analyse. Le matériau utilisé est de préférence un métal inoxydable et amagnétique tel que l'or, le platine, le rhodium, le palladium, lorsqu'il s'agit d'un matériau conducteur métallique. Ce dépôt peut être effectué au moyen de divers procédés connus, tels que le sputtering, le dépôt PVD, l'implantation ionique ou le dépôt électrolytique.

A titre d'exemple on a effectué un dépôt d'or de 15 nm par "sputtering", c'est-à-dire en effectuant une métallisation par pulvérisation cathodique sous vide, avec une cible en or, en appliquant un courant de 60 mA pendant 15 secondes.

Lorsque un matériau conducteur non métallique est déposé on le choisira de préférence parmi l'ensemble comprenant le graphite, le carbone, le silicium dopé, et les polymères conducteurs et on utilisera des techniques de dépôt et des épaisseurs comme mentionnées ci-dessus.

On vient de décrire un spiral en silicium, mais d'autres matériaux amorphes ou cristallins non conducteurs peuvent également être utilisés, tels qu'indiqués précédemment, et être traités avec une métallisation superficielle évitant les risques d'attraction ou de collage.

Il est également possible d'utiliser un matériau composite pour réaliser par exemple un spiral ayant une âme en silicium et un revêtement épais en dioxyde de silicium sur lequel sera effectué le dépôt de matériau conducteur de faible épaisseur.

Un "matériau composite" peut également comprendre une âme métallique noyée dans un matériau isolant.

## Revendications

1. Spiral réalisé en au moins un matériau isolant et destiné à être intégré dans un mouvement horloger, ledit matériau isolant comportant une âme en silicium sur laquelle est formé un revêtement de dioxyde de silicium ayant une épaisseur supérieure à 50 nm **caractérisé en ce que** le spiral est revêtu sur tout ou partie de sa surface d'un dépôt en un matériau électriquement conducteur.

2. Spiral selon la revendication précédente, **caractérisé en ce que** le matériau électriquement conducteur est un matériau métallique.

3. Spiral selon la revendication précédente, **caractérisé en ce que** le matériau métallique est choisi parmi l'or, le platine le rhodium et le palladium.

4. Spiral selon la revendication 1, **caractérisé en ce que** le matériau électriquement conducteur est un matériau non-métallique.

5. Spiral selon la revendication précédente, **caractérisé en ce que** le matériau non-métallique est choisi parmi le graphite, le carbone, le silicium dopé et les polymères conducteurs.

6. Spiral selon l'une des revendications précédentes, **caractérisé en ce que** le dépôt de matériau électriquement conducteur a une épaisseur inférieure à 50 nm.

7. Spiral selon l'une des revendications précédentes, **caractérisé en ce que** le dépôt de matériau électriquement conducteur a une épaisseur comprise entre 10 et 20 nm.

8. Pièce d'horlogerie comportant un spiral selon une quelconque des revendications précédentes.

## Patentansprüche

1. Spirale, die aus wenigstens einem Isoliermaterial verwirklicht ist und dazu bestimmt ist, in ein Uhrwerk integriert zu werden, wobei das Isoliermaterial einen Siliciumkern enthält, auf dem eine Beschichtung aus Siliciumdioxid gebildet ist, die eine Dicke von mehr als 50 nm hat, **dadurch gekennzeichnet, dass** die Spirale auf ihrer gesamten Oberfläche oder auf einem Teil hiervon mit einer Ablagerung eines elektrisch leitenden Materials beschichtet ist.

2. Spirale nach dem vorhergehenden Anspruch, **dadurch gekennzeichnet, dass** das elektrisch leitende Material ein metallisches Material ist.

3. Spirale nach dem vorhergehenden Anspruch, **dadurch gekennzeichnet, dass** das metallische Material aus Gold, Platin, Rhodium und Palladium gewählt ist.

4. Spirale nach Anspruch 1, **dadurch gekennzeichnet, dass** das elektrisch leitende Material ein nichtmetallisches Material ist.

5. Spirale nach dem vorhergehenden Anspruch, **dadurch gekennzeichnet, dass** das nichtmetallische Material aus Graphit, Kohlenstoff, dotiertem Silicium und leitenden Polymeren gewählt ist.

6. Spirale nach einem der vorhergehenden Ansprüche, **dadurch gekennzeichnet, dass** die Ablagerung des elektrisch leitenden Materials eine Dicke von weniger als 50 nm hat.

7. Spirale nach einem der vorhergehenden Ansprüche, **dadurch gekennzeichnet, dass** die Ablagerung des elektrisch leitenden Materials eine Dicke im Bereich von 10 bis 20 nm hat.

8. Zeitmessgerät, das eine Spirale nach einem der vorhergehenden Ansprüche enthält.

## Claims

1. Balance-spring made of at least one insulating material and to be integrated in a timepiece movement, said insulating material including a silicon core on which a silicon dioxide coating is formed with a thickness greater than 50 nm, **characterized in that** all or part of the surface of the balance-spring is coated with a deposition of conductive material.
that it.

2. Balance-spring according to the preceding claim, **characterized in that** the conductive material is a metallic material.

3. Balance-spring according to the preceding claim, **characterized in that** the metal is selected from among gold, platinum, rhodium and palladium.

4. Balance-spring according to claim 1, **characterized in that** the conductive material is a non-metallic conductive material.

5. Balance-spring according to the preceding claim, **characterized in that** the non-metallic conductive material is selected from among graphite, carbon, doped silicon and conductive polymers.

6. Balance-spring according to any of the preceding claims, **characterized in that** the deposition of conductive material has a thickness of less than 50 nm.

7. Balance-spring according to any of the preceding claims, **characterized in that** the deposition of conductive material has a thickness comprised between 10 and 20 nm.

8. Timepiece including a micro-mechanical part according to any of the preceding claims.
